# FASCICULE DE BREVET EUROPEEN

(11) **EP 0 010 510 B1**
(45) Date de publication et mention de la délivrance du brevet: **31.08.1983**
(21) Numéro de dépôt: 79420047.7
(22) Date de dépôt: 09.10.1979
(51) Int. Cl.: B21C 23/00

(54) **Perfectionnement aux procédés et dispositifs d'extrusion hydrostatique continue de métaux**
Verbesserungen der Verfahren und Vorrichtungen zum kontinuierlichen hydrostatischen Strangpressen von Metallen
Improvement in methods and devices for the continuous hydrostatic extrusion of metals

(30) Priorité: 12.10.1978 FR 7829852
(43) Date de publication de la demande: 30.04.1980
(73) Titulaire: TREFIMETAUX, F-92115 Clichy (FR)
(72) Inventeur: Moreau, Marc, F-92600 Asnieres (FR)
(74) Mandataire: Pascaud, Claude

## Description

La présente invention concerne des perfectionnements aux procédés et dispositifs d'extrusion hydrostatique continue.

On sait, depuis les travaux de P. W. BRIDGMAN, que la ductilité de beaucoup de métaux et alliages croît lorsqu'on leur applique une pression croissante et qu'on peut les déformer sans fracture, et, notamment les extruder au travers d'une filière, sous des pressions très élevées. Ces travaux ont été publiés, en particulier, dans l'ouvrage "Large Plastic Flow and Fracture" publié par McGRAW-HILL, New York, en 1952, et on fait l'objet du brevet US 2.558.035.

Mais, toutes les tentatives pour mettre en oeuvre l'effet BRIDGMAN, en vue d'extruder une ébauche de longueur indéfinie, se sont heurtées à la complexité des appareillages et n'ont pas abouti jusqu'à présent, à une exploitation industrielle.

Dans ses brevets FR 2.310.813 et FR 2.373.339, la demanderesse a décrit un procédé et un appareillage ouvrant la voie à une mise en oeuvre industrielle de l'extrusion hydrostatique d'une ébauche de longueur indéfinie.

Selon le premier de ces brevets, l'ébauche à extruder est tout d'abord conformée pour faire apparaître deux faces plates sensiblement parallèles, puis introduite dans un canal formé par deux organes coaxiaux en mouvement rotatif, l'organe mobile dit "rotor", portant une saignée de révolution plus profonde que large, tracée à sa surface et comportant deux faces latérales sensiblement parallèles, l'autre organe dit "stator" formant avec la saignée un canal obturé par un ergot solidaire de l'organe fixe et portant, au moins, une filière. L'ébauche, entourée sur toutes ses faces par un liquide visqueux, est entraînée vers la filière par les forces développées dans le fluide par le rotor, sans qu'il y ait de contact direct, métal sur métal, entre l'ébauche et les parois du rotor, contrairement à ce qui se produisait dans les procédés antérieurs, tels que celui décrit dans les brevets français 2.128.843 et 2.197.665.

Selon le second de ces brevets, 2.373.339, qui constitue un perfectionnement du premier, l'ébauche à extruder est appliquée sur les parois ou le fond de la saignée pratiquée dans le rotor, sous l'action du fluide visqueux, de façon telle que ladite ébauche soit entraînée par le rotor sans glissement, en direction d'une chambre d'extrusion d'où elle est spontanément extrudée au travers d'une filière. Le fluide visqueux est amené au-dessus du produit à extruder, à la pression d'extrusion au voisinage de la filière et à des pressions plus faibles en un ou plusieurs points situés entre l'entrée du produit et la filière. La répartition de la pression du fluide visqueux au-dessus du produit est telle que l'adhérence des deux génératrices du produit au contact avec les flancs de la saignée trapézoïdale est suffisante pour assurer l'entraînement du produit par contact métal-métal, sans glissement par rapport au rotor.

Dans ce dispositif, on a, de plus, disposé la filière hors de la saignée, ce qui permet de la rendre plus accessible et de la dimensionner plus largement. De la sortie de la saignée jusqu'à la filière, le produit traverse une chambre ménagée dans le stator où règne la pression d'extrusion, dite chambre isostatique.

Bien que ces procédés et le dispositif de mise en oeuvre fonctionnent de façon tout à fait satisfaisante, un certain nombre d'inconvénients sont apparus, en particulier en ce qui concerne la puissance de pompage du liquide visqueux. En effet, la pression du travail peut atteindre 1600 MPa et le débit de fuite moyen du fluide visqueux est de l'ordre de 25 à 30 millilitres par seconde. Compte tenu du rendement, cela correspondant à une puissance de pompage qui se situe dans la gamme de 50 à 100 kilowatts. En outre, sous cette pression élevée, les multiplicateurs de pression à gros débits sont soumis à un travail très dur et l'ensemble de l'appareillage nécessite un entretien relativement important et onéreux. Le problème se posait donc de réduire au strict minimum le débit de fuite du fluide moteur tout en maintenant une lubrification convenable de la filière par un débit de fuite suffisant.

L'objet de la présente invention est un perfectionnement du procédé et du dispositif d'extrusion hydrostatique qui viennent d'être décrits, et qui permet d'avoir un très faible débit de fuite dans la saignée, et d'assurer la lubrification de la filière au passage de l'ébauche.

Le procédé perfectionné concerne l'extrusion hydrostatique continue d'un premier objet, dit ébauche, de longueur indéfinie, en un second objet de longueur également indéfinie, mais de section différente, dans lequel l'ébauche, entourée d'une quantité substantielle d'un fluide visqueux, est introduite dans une saignée, taillée dans un rotor d'entraînement et faisant face à un stator formant couvercle, appliquée sur le rotor, recevant directement, par un moyen d'introduction, le fluide visqueux dit fluide moteur, dans lequel est engendré par une pénétration progressive d'un redan du couvercle dans la saignée, une pression progressivement croissante du point d'entrée, à la pression ambiante jusqu'à la chambre isostatique où règne la pression d'extrusion assurant ainsi en tous points une adhérence suffisante pour que le mouvement du rotor entraîne ladite ébauche avec un glissement négligeable de l'amont, à la pression ambiante jusque vers l'aval, à l'entrée de la chambre isostatique d'où elle s'échappe par extrusion hydrostatique à travers, au moins, un orifice de filière, la viscosité du fluide moteur situé dans la saignée étant supérieure à celle du fluide situé au voisinage de la filière. Selon l'invention le fluide moteur est un sel alcalin ou alcalino-terreux d'un acide gras choisi parmi les acides oléique, sébacique, stéarique et palmitique ce qui autorise des jeux de fonctionnement entre rotor et stator plus importants, sans augmenter le débit de fuite. En outre, le fait que le fluide moteur, introduit initialement sous pression faible ou nulle, peut être amené sous la haute pression nécessaire sous l'effet de la rotation du rotor, permet de supprimer les multiplicateurs de pression coûteux et relativement fragiles.

Le fluide moteur contenu dans la saignée et le fluide situé au voisinage de la filière peuvent être à l'origine dans un état solide, liquide, liquéfié, pâteux ou pulvérulent, possédant une aptitude à l'écoulement dans les conditions de température et de pression régnant dans la saignée et dans la chambre isostatique. Comme sel d'acides gras on choisit en particulier, le stéarate de calcium.

En ce qui concerne le fluide situé dans la chambre isostatique, on peut lui conférer une viscosité inférieure à celle du fluide moteur situé dans la saignée, soit, s'il s'agit de la même substance, en la portant à une température plus élevée par chauffage de la chambre isostatique ou refroidissement de la saignée, soit en choisissant un fluide différent du fluide moteur et ayant, par nature, une viscosité à température égale, inférieure à celle du fluide moteur situé dans la saignée. Ce fluide peut être un liquide, tel qu'un hydrocarbure liquide, mais aussi un gaz liquéfié sous la pression régnant dans la chambre isostatique: par exemple du butane, propane, du dioxyde de carbone.

Par ailleurs, la mise en oeuvre du procédé étant liée à la viscosité des fluides utilisés et la viscosité étant elle-même dépendante, sous une pression donnée, de la température, il est important de pouvoir maintenir la température du ou des fluides, aussi bien dans la saignée que dans la chambre isostatique à une valeur convenable, soit que l'on chauffe pour diminuer la viscosité, soit que l'on refroidisse pour éliminer la chaleur dégagée par le processus d'extrusion et augmenter la viscosité du ou des fluides.

Différentes dispositions annexes facilitent la mise en oeuvre du procédé:
- le fluide moteur est introduit dans la saignée par au moins un orifice pratiqué dans le stator, par un dispositif de type connu;
- l'excès éventuel de fluide moteur peut être évacué par au moins l'un des orifices pratiqués dans le stator;
- le fluide moteur s'échappant de l'appareil par les différentes fuites indispensables à son fonctionnement peut être récupéré et réintroduit dans le circuit générateur de haute pression;
- grâce à la présence d'un stator composé de deux éléments identiques, on peut extruder simultanément deux ébauches;
- grâce à la présence d'un rotor comportant au moins deux saignées coiffées d'un couvercle en au moins deux éléments, faisant chacun fonction de stator, on peut extruder simultanément au moins deux ébauches;
l'ébauche peut être constituée de plusieurs éléments distincts introduits conjointement dans la saignée du rotor et fortement pressés ensemble lors de leur passage dans la filière d'extrusion.

Le dispositif perfectionné, qui est également un objet de l'invention, et qui permet l'extrusion hydrostatique continue d'un premier objet dit ébauche, de longueur indéfinie, en un second objet de longueur également indéfinie, mais de section différente, comporte deux organes coaxiaux coopérant, l'un mobile dit rotor portant, tracée à sa surface, une saignée de révolution recevant l'ébauche à extruder, l'autre fixe, dit stator, formant un premier secteur de la saignée contenant l'ébauche et le fluide moteur, un couvercle sensiblement étanche vis-à-vis dudit fluide, le stator comportant également dans un deuxième secteur de la saignée, situé en aval du précédent, un relief dit ergot obstruant en totalité la section de la saignée et exactement ajusté à celle-ci, pour la rendre suffisamment étanche vis-à-vis du fluide moteur, le stator comportant un moyen d'alimentation de la saignée en fluide moteur, ainsi qu'un orifice situé en face du premier secteur de la saignée, au voisinage du second secteur et débouchant, par un conduit allongé traversant le stator, dans une chambre isostatique communiquant vers l'extérieur au travers d'au moins un orifice de filière, le moyen d'alimentation en fluide moteur, engendrant dans le premier secteur de la saignée un gradient de pression du point d'entrée, à la pression ambiante jusqu'à l'entrée du conduit débouchant dans la chambre isostatique où règne la pression d'extrusion. Il est caractérisé en ce que Je fluide moteur est constitué par un sel alcalin ou alcalino-terreux d'un acide gras choisi parmi les acides oléique, sébacique, stéarique et palmitique. En outre, il peut comporter des moyens de régulation de la température de chaque fluide. Il est également caractérisé en ce que la chambre isostatique peut être munie d'un orifice obturable qui peut être raccordé à un moyen d'injection sous pression, d'un fluide d'une viscosité inférieure à celle du fluide moteur.

Les figures et les exemples qui suivent, permettront de préciser la mise en oeuvre de l'invention.

Les figures 1 et 2 montrent deux profils de la saignée dans laquelle l'ébauche est entraînée.

La figure 3 représente la filière au travers de laquelle l'ébauche est extrudée.

La figure 4 montre la disposition générale du dispositif d'extrusion selon l'invention.

La figure 5 schématise l'évolution de la pression dans la saignée.

L'ébauche (1) est disposée dans la saignée à section trapézoïdale (2) pratiquée dans le rotor (3). Dans ce cas, l'ébauche s'appuie sur les flancs de la saignée, mais elle est entraînée sans glissement, c'est-à-dire sans friction métal sur métal. La pression de fluide est générée par le redan en spirale (4) du stator, comme dans le brevet FR 2.310.813. Mais il est également possible d'adopter une saignée (5) à faces parallèles (figure 2), dans laquelle l'ébauche est entièrement entourée par le fluide moteur, sans contact entre l'ébauche et les parois de la saignée.

Le stator (6) peut comporter un ou plusieurs orifices (7) reliant localement la saignée du rotor à un conduit radial (8). On peut ainsi ajuster la pression dans la zone correspondante de la saignée en injectant par l'orifice ou les orifices (7) un complément de fluide moteur, ou, au contraire, en permettant l'échappement d'un excèdent.

On a découvert que le fluide moteur pouvait ne plus être obligatoirement un "fluide" au sens classique du terme, mais une substance liquide, liquéfiée, pâteuse ou pulvérulente, ou même solide, possédant dans les conditions de température et de pression régnant dans la saignée et dans la chambre d'extrusion, une aptitude à l'écoulement. Les sels d'acides gras, caractérisés dans la revendication possèdent sous les pressions mises en oeuvre, de l'ordre de plusieurs milliers de bars, une aptitude à l'écoulement qui permet leur emploi à la fois comme agent de transmission de la pression hydrostatique et comme agent moteur de l'ébauche à extruder, mais, du fait de leur "viscosité" très élevée, pour autant qu'on puisse parler de viscosité dans le cas d'une substance qui n'est pas réellement fluide, le débit de fuite au niveau des différents jeux de fonctionnement est extrêmement faible. Comme la puissance du groupe de pompage est égale (au rendement près) au produit du débit de fuite par la pression, il en résulte que la puissance nécessaire est abaissée de façon considérable par rapport à celle qui est nécessaire dans le cas d'un fluide visqueux classique, tel que les huiles naturelles ou synthétiques.

Cependant, il est parfois difficile de concilier dans le même fluide les caractéristiques différentes exigées par l'étanchéité, d'une part, (faible débit de fuite) et par l'extrusion d'autre part (aptitude du fluide à la lubrification de la filière).

Il est alors possible d'utiliser soit un même fluide sous deux états différents, soit deux fluides différents, par exemple une poudre de stéarate comme fluide moteur et un produit à plus faible viscosité dans la chambre isostatique (9) au voisinage de la filière (10) injecté, par exemple, par l'orifice (11). Ce fluide peut être un hydrocarbure liquide quelconque, des huiles naturelles ou synthétiques, ou même du simple pétrole (également appelé kérosène).

Comme, par ailleurs, la viscosité d'une substance diminue, sous une pression donnée, quand la température s'élève, il peut être avantageux de munir le dispositif d'extrusion de moyens connus pour porter la température du fluide, localement ou dans son ensemble, à une valeur convenable. C'est ainsi que l'on peut, soit chauffer la chambre isostatique, soit refroidir la saignée (et, éventuellement l'ébauche), de façon que le fluide situé dans la saignée conserve une viscosité supérieure à celle du fluide situé dans la chambre isostatique, conformément à l'invention.

Si le fluide visqueux est du stéarate de calcium, on peut, par exemple, chauffer la chambre isostatique au voisinage ou au-dessus de son point de fusion qui est 180°C. On peut, accessoirement, refroidir la filière qui a généralement tendance à s'échauffer, par le processus même d'extrusion. De même, dans certains cas, il peut être avantageux de préchauffer l'ébauche pour augmenter son aptitude à la déformation.

Pour injecter dans la chambre isostatique, au voisinage de la filière, un fluide différent de celui qui est dans la saignée, on utilise un petit multiplicateur de pression. Mais, il faut remarquer que ce multiplicateur travaille à pression élevée sous un faible débit, car il n'y a à ce niveau aucune autre fuite que le mince film de fluide entraîné par le produit extrudé et qui sert à lubrifier la filière et cette fuite est très faible.

### Exemple 1

Dans un dispositif conforme à celui des figures 2 et 4, on a introduit une ébauche en cuivre de 10 millimètres de diamètre, entraînée à une vitesse de 0,50 mètres par seconde. Le fluide moteur est de la poudre stéarate de calcium. On a injecté, en outre, dans la chambre isostatique par l'orifice ( 1 1 au voisinage de la filière (16) du pétrole (kérosène) sous une pression de 1500 MPa.

La partie active du rotor, schématisée sur la figure 5 par la partie épaissie du cercle extérieur, a une longueur de 2,5 mètres et la saignée a une section de 80x 10 mm à l'entrée, diminuant progressivement, selon le schéma figure 5, jusqu'à 20x10 à l'entrée du canal (12), conduisant à la filière, dont le diamètre de sortie est de 2 mm, cette disposition assurant le gradient de pression le long de la saignée jusqu'à la chambre isostatique.

La poudre est injectée par l'orifice (13) sous une pression faible ou nulle qui augmente jusqu'à environ 1500 MPa à l'entrée du canal (12).

L'ébauche avance avec le rotor car la force d'adhérence de l'ébauche dans la poudre est supérieure à la poussée inverse, qui tendrait à la faire reculer, exercée sur elle par la pression de 1500 MPa. On estime que la force d'adhérence de la poudre sur les parois de la saignée est, en moyenne, supérieure à 200 newtons par cm2 de surface de contact. L'effort exercé par la poudre pour faire avancer l'ébauche est donc supérieure à 3,14x250x200=15,7 . 104N.

L'effort exercé par la pression d'extrusion et s'opposant à l'avance de l'ébauche est: 1,5 . 10⁹ Pax0,785. 10'"'m2=11,8. 10⁴N.

La comparaison de ces deux résultats montre que l'entraînement de l'ébauche par la poudre, en l'absence du contact direct métal-métal de l'ébauche sur les parois et/ou le fond de la saignée, s'effectue avec un coefficient de sécurité largement suffisant

Le fond de la saignée peut alors avoir une forme quelconque, ainsi d'ailleurs que le produit à extruder, à la seule condition qu'il puisse être logé dans la saignée (5).

### Exemple 2

On a opéré dans des conditions identiques à celles de l'exemple 1, mais l'orifice (11) a été obturé et on a chauffé la zone de la chambre isostatique de façon à porter sa température à 180°C, correspondant au point de liquéfaction commençante du stéarate de calcium. On a obtenu, sans difficulté et sans grippage de la filière, l'extrusion d'un fil de 2 mm.

D'autres types de poudres de sels alcalins ou alcalino-terreux d'acides gras peuvent être utilisés comme "fluide visqueux" dans des conditions comparables à celles qui viennent d'être décrites.

## Revendications

1. Procédé d'extrusion hydrostatique continue d'un premier objet, dit ébauche, de longueur indéfinie, en un second objet, de longueur également indéfinie, mais de section différente, dans lequel l'ébauche entourée d'une quantité substantielle d'un fluide visqueux est introduite dans une saignée taillée dans un rotor recevant directement par un moyen d'introduction le fluide moteur engendrant, par une pénétration progressive du couvercle dans la saignée, une pression progressive croissante du point d'entrée à la pression ambiante jusqu'à la chambre isostatique où règne la pression d'extrusion et assurant une adhérence suffisante pour que le mouvement du rotor entraîne ladite ébauche avec un glissement négligeable de l'amont à la pression ambiante jusque vers l'aval, à l'entrée de la chambre isostatique d'où elle s'échappe par extrusion hydrostatique à travers, au moins, un orifice de filière, la viscosité du fluide situé dans la saignée étant supérieure à celle du fluide situé au voisinage de la filière, caractérisé en ce que le fluide moteur est un sel alcalin ou alcalino-terreux d'un acide gras choisi parmi les acides oléique, sébacique, stéarique et palmitique.

2. Procédé d'extrusion hydrostatique continue selon revendication 1, caractérisé en ce que l'on injecte dans la chambre isostatique un fluide autre que celui situé dans la saignée, et possédant une viscosité inférieure à celle du fluide moteur situé dans la saignée.

3. Procédé d'extrusion hydrostatique continue, selon l'une quelconque des revendications 1 ou 2, caractérisé en ce que la température du fluide moteur situé dans la saignée est régulée.

4. Procédé d'extrusion hydrostatique continue selon l'une quelconque des revendications 1 à 3, caractérisé en ce que la température du fluide situé dans la chambre isostatique est régulée.

5. Procédé d'extrusion hydrostatique continue selon l'une quelconque des revendications 1 à 4, caractérisé en ce que le fluide moteur s'échappant de l'appareil par les différentes fuites dues aux jeux indispensables à son fonctionnement, est récupéré et réintroduit dans le circuit.

6. Procédé d'extrusion hydrostatique continue selon l'une quelconque des revendications 1 à 5, caractérisé en ce que l'ébauche est préchauffée, pour augmenter son aptitude à la déformation.

7. Procédé d'extrusion hydrostatique continue selon l'une quelconque des revendications 1 à 6, caractérisé en ce que l'ébauche est constituée de plusieurs éléments distincts introduits conjointement dans la saignée du rotor et fortement pressés ensemble, lors de , leur passage dans la filière d'extrusion.

8. Dispositif pour la mise en oeuvre selon l'une quelconque des revendications 1 à 7, du procédé d'extrusion hydrostatique continue d'un premier objet dit ébauche, de longueur indéfinie, en un second objet de longueur également indéfinie, mais de section différente, dans lequel deux organes coaxiaux coopérant, l'un mobile, dit rotor portant, tracée à sa surface, une saignée de révolution recevant l'ébauche à extruder, l'autre fixe dit stator, formant sur un premier secteur de la saignée contenant l'ébauche et un fluide moteur, un couvercle sensiblement étanche vis-à-vis dudit fluide, le stator comportant également dans un deuxième secteur de la saignée, situé en aval du précédent, un relief dit ergot, obstruant en totalité la section de la saignée et exactement ajusté à celui-ci pour la rendre suffisamment étanche vis-à-vis du fluide visqueux, le stator comportant un moyen d'alimentation de la saignée en fluide moteur, ainsi qu'un orifice situé en face du premier secteur de la saignée, au voisinage du second secteur et débouchant, par un conduit allongé traversant le stator, dans une chambre isostatique communiquant vers l'extérieur au travers d'au moins un orifice de filière, le moyen d'alimentation en fluide moteur engendrant dans le premier secteur de la saignée un gradient de pression du point d'entrée, à la pression ambiante, jusqu'à l'entrée du conduit débouchant dans la chambre isostatique où règne la pression d'extrusion, caractérisé en ce que ledit fluide moteur est un sel alcalin ou alcalino-terreux d'un acide gras choisi parmi les acides oléique, sébacique, stéarique et palmitique.

9. Dispositif selon revendication 8, caractérisé en ce qu'il comporte des moyens de régulation de la température du fluide moteur.

10. Dispositif selon revendication 9, caractérisé en ce que le stator comporte au moins un orifice d'introduction ou d'évacuation de l'excès éventuel de fluide moteur dans la saignée.

11. Dispositif selon revendication 9 ou 10, caractérisé en ce qu'il comporte un stator formé de deux éléments identiques, permettant l'extrusion simultanée de deux ébauches.

12. Dispositif selon revendication 9 ou 10, caractérisé en ce que le rotor comporte au moins deux saignées, coiffées d'un couvercle en au moins deux éléments faisant chacun fonction de stator, permettant l'extrusion simultanée d'au moins deux ébauches.

13. Dispositif selon l'une quelconque des revendications 9 à 12, caractérisé en ce que la chambre isostatique est munie d'un orifice obturable placé au voisinage de la filière et raccordé à un moyen d'injection de fluide sous pression dont la viscosité est inférieure à celle du fluide moteur situé dans la saignée.

14. Dispositif selon l'une quelconque des revendications 8 à 13, caractérisé en ce qu'il comporte un moyen de préchauffage de l'ébauche.

## Patentansprüche

1. Verfahren zum kontinuierlichen hydrostatischen Strangpressen eines ersten Gegenstands oder Rohlings mit unbestimmter Länge in einen zweiten Gegenstand mit ebenfalls unbestimmter Länge jedoch mit unterschiedlichem Querschnitt, bei dem der von einer beträchtlichen Menge des viskosen Fluids umgebene Rohling in einen Einschnitt eingeführt wird, der in einem Rotor eingeschnitten ist, der durch eine Einführungseinrichtung das Antriebsfluid unmittelbar aufnimmt, as durch ein fortschreitendes Eindringen des Deckels in den Einschnitt einen Druck erzeugt, der fortschreitend zunimmt von der Eintrittsstelle bei Umgebungstemperatur bis zur isostatischen Kammer, wo der Strangpreßdruck herrscht, und der ein ausreichendes Haften gewährleistet, damit die Bewegung des Rotors den Rohling mit vernachlässigbarem Gleiten von stromauf bei Umgebungsdruck bis stromab am Eintritt der isostatischen Kammer antreibt, von wo aus er durch hydrostatisches Strangpressen durch wenigstens eine Düsenöffnung austritt, wobei die Viskosität des im Einschnitt befindlichen Fluids größer als diejenige des in der Nähe der Düse befindlichen Fluids ist, dadurch gekennzeichnet, daß das Antriebsfluid ein alkalisches oder erdalkalisches Salz einer Fettsäure ist, die unter den Olein-, Sebacin-, Stearin- und Palmitinsäuren ausgewählt wird.

2. Verfahren zum kontinuierlichen hydrostatischen Strangpreßen nach Anspruch 1, dadurch gekennzeichnet, daß in die isostatische Kammer ein Fluid eingespritzt wird, das ein anderes als das im Einschnitt befindliche ist und eine kleinere Viskosität als das im Einschnitt befindliche Antriebsfluid besitzt.

3. Verfahren zum kontinuierlichen hydrostatischen Strangpressen nach einem der Ansprüche 1 oder 2, dadurch gekennzeichnet, daß die Temperatur des im Einschnitt befindlichen Antriebsfluid geregelt wird.

4. Verfahren zum kontinuierlichen hydrostatischen Strangpressen nach einem der Ansprüche 1 bis 3, dadurch gekennzeichnet, daß die Temperatur des in der isostatischen Kammer befindlichen Fluids geregelt wird.

5. Verfahren zum kontinuierlichen hydrostatischen Strangpressen nach einem der Ansprüche 1 bis 4, dadurch gekennzeichnet, daß das Antriebsfluid, das die Vorrichtung infolge der verschiedenen durch die für ihren Betrieb erforderlichen Spiele bedingten Leckverluste verläßt, zurückgewonnen und wieder in den Kreislauf eingeführt wird.

6. Verfahren zum kontinuierlichen hydrostatischen Strangpressen nach einem der Ansprüche 1 bis 5, dadurch gekennzeichnet, daß der Rohling zur Verbesserung seiner Verformungsfähigkeit vorerhitzt wird.

7. Verfahren zum kontinuierlichen hydrostatischen Strangpressen nach einem der Ansprüche 1 bis 6, dadurch gekennzeichnet, daß der Rohling aus mehreren gesonderten Elementen besteht, die gemeinsam in den Einschnitt des Rotors eingeführt und während ihres Durchgangs in der Strangpreßdüse kräftig zusammengedrückt werden.

8. Vorrichtung zur Durchführung des Verfahrens nach einem der Ansprüche 1 bis 7 zum kontinuierlichen hydrostatischen Strangpressen eines ersten Gegenstands oder Rohlings mit unbestimmter Länge in einen zweiten Gegenstand mit ebenfalls unbestimmter Länge, jedoch mit unterschiedlichem Querschnitt, bei der zwei koaxiale Organe zusammenarbeiten, von denen das eine oder Rotor beweglich ist, der einen an seinem Umfang verlaufenden Einschnitt aufweist, der den zu strangpressenden Rohling aufnimmt, während der andere oder Stator feststeht, der auf einem den Rohling und ein Antriebsfluid enthaltenden ersten Sektor des Einschnitts einen gegenüber dem Fluid im wesentlichen dichten Deckel bildet, wobei der Stator auch in einem gegenüber dem vorhergehenden stromab gelegenen zweiten Sektor des Einschnitts eine Erhebung oder einen Ansatz aufweist, der den gesamten Querschnitt des Einschnitts verschließt und gegenüber diesem genau ausgerichtet ist, um ihn gegenüber dem viskosen Fluid ausreichend dicht zu machen, wobei der Stator eine Einrichtung zum Speisen des Einschnitts mit Antriebsfluid und auch einen Öffnung aufweist, die in der Nähe des zweiten Sektors gegenüber dem ersten Sektor des Einschnitts angeordnet ist und über eine den Stator durchquerende langgestreckte Leitung in eine isostatische Kammer mündet, die über wengistens eine Düsenöffnung mit der Außenseite in Verbindung steht, wobei die Einrichtung zum Speisen mit Antriebsfluid im ersten Sektor des Einschnitts einen Druckgradient erzeugt, der von der Eintrittsstelle bei Umgebungsdruck bis zum Eintritt der in die isostatische Kammer mündenden Leitung verläuft, wo der Strangpreßdruck herrscht, dadurch gekennzeichnet, daß das Antriebsfluid ein alkalisches oder erdalkalisches Salz einer Fettsäure ist, die unter den Olein-, Sebacin-, Stearin- und Palmitinsäuren ausgewählt ist.

9. Vorrichtung nach Anspruch 8, gekennzeichnet, durch eine Einrichtung zum Regeln der Temperatur des Antriebsfluids.

10. Vorrichtung nach Anspruch 9, dadurch gekennzeichnet, daß der Stator wenigstens eine Öffnung aufweist zum Einführen oder Entleeren des eventuellen Überschusses an Antriebsfluid im Einschnitt.

11. Vorrichtung nach Anspruch 9 oder 10, gekennzeichnet durch einen Stator aus zwei identischen Elementen, die das gleichzeitige Strangpressen von zwei Rohlingen gestatten.

12. Vorrichtung nach Anspruch 9 oder 10, dadurch gekennzeichnet, daß der Rotor wenigstens zwei Einschnitte aufweist, die von einem Deckel aus wenigstens zwei Elementen mit der jeweiligen Funktion eines Stators bedeckt sind und die das gleichzeitige Strangpressen von wenigstens zwei Rohlingen gestatten.

13. Vorrichtung nach einem der Ansprüche 9 bis 12, dadurch gekennzeichnet, daß die isostatische Kammer mit einer verschließbaren Öffnung versehen ist, die in Nähe der Düse angeordnet und an eine Einrichtung zum Einspritzen von unter Druck stehendem Fluid angeschlossen ist, dessen Viskosität kleiner als diejenige des im Einschnitt befindlichen Fluids ist.

14. Vorrichtung nach einem der Ansprüche 8 bis 13, gekennzeichnet durch eine Einrichtung zum Vorerhitzen des Rohlings.

## Claims

1. A process for the continuous hydrostatic extrusion of a first object, referred to as a blank, of indefinite length, to form a second object, which is also of indefinite length but of different section, wherein the blank which is surrounded by a substantial amount of a viscous fluid is introduced into a groove cut in a rotor for directly receiving by an introduction means the drive fluid which, by the cover member progressively penetrating into the groove, produces a progressive increasing pressure from the entry point at ambient temperature to the isostatic chamber where the extrusion pressure obtains and which ensures sufficient adhesion for the movement of the rotor to entrain said blank with negligible slip from the upstream position at ambient pressure in a downstream direction to the entry of the isostatic chamber from which it escapes by hydrostatic extrusion through at least one die aperture, the viscosity of the fluid in the groove being higher than that of the fluid in the vicinity of the die, characterised in that the drive fluid is an alkaline or alkaline-earth salt of a fatty acid selected from oleic, sebacic, stearic and palmitic acids.

2. A continuous hydrostatic extrusion process according to claim 1 characterised in that a fluid other than that in the groove and having a viscosity lower than that of the drive fluid in the groove is injected into the isostatic chamber.

3. A continuous hydrostatic extrusion process according to claim 1 or claim 2 characterised in that the temperature of the drive fluid in the groove is regulated.

4. A continuous hydrostatic extrusion process according to any one of claims 1 to 3 characterised in that the temperature of the fluid in the isostatic chamber is regulated.

5. A continuous hydrostatic extrusion process according to any one of claims 1 to 4 characterised in that the drive fluid escaping from the apparatus by way of the different leaks due to the clearances which are essential for operation thereof is recovered and reintroduced into the circuit.

6. A continuous hydrostatic extrusion process according to any one of claims 1 to 5 characterised in that the blank is preheated to increase its aptitude to deformation.

7. A continuous hydrostatic extrusion process according to any one of claims 1 to 6 characterised in that the blank comprises a plurality of separate elements which are jointly introduced into the groove in the rotor and strongly pressed together when they pass through the extrusion die.

8. Apparatus for carrying out, in accordance with any one of claims 1 to 7, the process for the continuous hydrostatic extrusion of a first object, referred to as a blank, of indefinite length, to form a second object which is also of indefinite length but of different section, wherein two co-axial co-operating members, one being movable, referred to as a rotor which, at its surface, carries a groove therearound for receiving the blank to be extruded, the other being fixed and referred to as the stator, forming over a first sector of the groove containing the blank and a drive fluid, a cover member which is substantially sealed with respect to said fluid, the stator also being provided in a second sector of the groove which is disposed downstream of the first sector, with a projection referred to as a lug, which totally blocks the section of the groove and is precisely adapted thereto to make it sufficiently sealed with respect to the viscous fluid, the stator comprising a means for supplying the groove with drive fluid, and an orifice disposed facing the first sector of the groove, in the vicinity of the second sector, and communicating by way of an elongate conduit passing through the stator with an isostatic chamber which communicates with the exterior through at least one die aperture, the drive fluid supply means generating in the first sector of the groove a pressure gradient from the entry point at ambient temperature to the entry of the conduit communicating with the isostatic chamber where the extrusion pressure obtains, characterised in that said drive fluid is an alkaline or alkaline-earth salt of a fatty acid selected from oleic, sebacic, stearic and palmitic acids.

9. Apparatus according to claim 8 characterised in that it comprises means for regulating the temperature of the drive fluid.

10. Apparatus according to claim 9 characterised in that the stator comprises at least one orifice for introducing or discharging any excess of drive fluid in the groove.

11. Apparatus according to claim 9 or claim 10 characterised in that it comprises a stator formed by two identical elements, permitting simultaneous extrusion of two blanks.

12. Apparatus according to claim 9 or claim 10 characterised in that the rotor comprises at least two grooves capped by a cover member comprising at least two elements each acting as a stator, permitting the simultaneous extrusion of at least two blanks.

13. Apparatus according to any one of claims 9 to 12 characterised in that the isostatic chamber is provided with a closable orifice which is disposed in the vicinity of the die and connected to a means for injecting fluid under pressure, the viscosity of which is less than that of the drive fluid in the groove.

14. Apparatus according to any one of claims 8 to 13 characterised in that it comprises a means for preheating the blank.
